# FASCICULE DE BREVET EUROPEEN

(11) **EP 0 636 712 B1**
(45) Date de publication et mention de la délivrance du brevet: **14.10.1998**
(21) Numéro de dépôt: 94401729.2
(22) Date de dépôt: 27.07.1994
(51) Int. Cl.: C23G 1/24, C23G 1/19, G21F 9/00, C23G 1/02

(54) **Procédé de nettoyage chimique de pièces en matériau métallique**
Chemisches Reinigungsverfahren von metallischen Werkstücken
Chemical cleaning process for metall workpieces

(30) Priorité: 29.07.1993 FR 9309360
(43) Date de publication de la demande: 01.02.1995
(73) Titulaire: FRAMATOME, 92400 Courbevoie (FR)
(72) Inventeur: Sala, Béatrice, F-42660 Jonzieux (FR); Gelpi, Angel, F-75016 Paris (FR)
(74) Mandataire: Fort, Jacques

(56) Documents cités:
- DE-A- 3 431 101
- US-A- 3 013 909
- US-A- 4 729 855
- PATENT ABSTRACTS OF JAPAN vol. 7, no. 191 (C-182) (1336) 20 Août 1983 & JP-A-58 092 499 (NIPPON NOYAKU) 1 Juin 1983
- PATENT ABSTRACTS OF JAPAN vol. 11, no. 242 (C-438) (2689) 7 Août 1987 & JP-A-62 050 489 (KAWASAKI STEEL) 5 Mars 1987
- PATENT ABSTRACTS OF JAPAN vol. 4, no. 173 (C-32) (655) 29 Novembre 1980 & JP-A-55 109 498 (ICHIROU KUDOU) 22 Août 1980
- PATENT ABSTRACTS OF JAPAN vol. 8, no. 118 (C-226) (1555) 31 Mai 1984 & JP-A-59 029 093 (DORYOKURO KAKUNENRYO KAIHATSU) 16 Février 1984

## Description

La présente invention concerne le nettoyage de pièces métalliques sur lesquelles s'est formé un dépôt nuisant aux caractéristiques de la pièce, contenant des oxydes (notamment de l'oxyde de fer sous forme de magnétite), à la suite d'une exposition à l'eau, en phase liquide et/ou vapeur à haute température. Elle concerne plus particulièrement le nettoyage chimique de telles pièces qui ont été exposées à de l'eau à haute température contenant des composés de fer et de silicium, ainsi que d'autres éléments tels que Na, Ca, X, Al, Zn, Cu, As, Sb, Tl, Pb, C, S, Ni, Cr, Sn.

L'invention trouve une application particulièrement importante dans le lessivage de celle des faces des tubes de générateur de vapeur des centrales nucléaires qui est exposée au circuit secondaire, où circule de l'eau contenant des éléments chimiques polluants de diverses origines, provenant par exemple de fuites au condenseur, des résines échangeuses d'ions utilisées pour la déminéralisation, des produits de traitement de l'eau, et de la corrosion d'éléments du circuit secondaire. Des dépôts se forment aussi bien sur les parties droites des tubes d'échange et dans les interstices, notamment entre les tubes et les entretoises réparties le long des tubes et destinées à les maintenir les uns par rapport aux autres ainsi qu'entre les tubes et la plaque tubulaire.

L'invention est toutefois également applicable à toute pièce métallique sur laquelle s'est formé un dépôt comparable à ceux qui interviennent dans de tels échangeurs de vapeur.

On sait depuis longtemps que la formation d'une couche oxydée, généralement sous forme de magnétite, à la surface des tubes d'échange, dégrade les performances de l'échangeur et de plus favorise la corrosion inter-granulaire et l'apparition de fissures sous contrainte. Il est en conséquence courant d'éliminer périodiquement la magnétite par lessivage des tubes. On connaît divers modes agents de nettoyage, agissant généralement par réduction, puis complexationde la magnétite. En particulier, on a utilisé un procédé de nettoyage par réduction à l'aide de N₂H₄, puis complexation du Fe²⁺ en un composé de Fe³⁺ à l'aide d'éthylène diamine tétraacétique. On ne décrira pas dans la présente demande les divers procédés bien connus qui existent.

Les analyses effectuées sur des échantillons de tubes d'échangeur portant des dépôts ont fait apparaître que la structure de ces dépôts était beaucoup plus complexe qu'on ne l'imaginait. Elles ont en particulier montré que, si le dépôt est majoritairement constitué de magnétite, il peut y avoir, localement, présence de silicates sur un silico-aluminate alvéolaire ayant une structure de gel solide, susceptible de contenir des produits carbonés dans la mesure où cet élément est présent dans le milieu. La couche oxydée de passivation, classiquement élaborée lors de la phase finale de fabrication des tubes d'échange, est détruite sous le silico-aluminate alvéolaire et il s'y substitue une couche relativement épaisse non protectrice. L'analyse a montré que cette couche présente une teneur élevée en chrome et en fer dans le cas habituel où les tubes d'échange sont constitués en l'un des alliages nickel-chrome contenant également du fer et d'autres éléments d'éddition désignés par la marque "INCONEL". Elle est susceptible d'exister également, avec une moindre épaisseur, sous la magnétite dans les parties droites des tubes.

On connait déjà (DE-A-3 431 101) des solutions organiques permettant de dissoudre des produits de réaction contenant de l'acide silicique dans les sources d'eau potable. Ces solutions contiennent de l'acide fluorhydrique. On connait également (JP-A-58 092 499) un agent de désentartrage permettant d'éliminer un tartre silicique, constitué par une solution aqueuse contenant de l'acide hydroxyacétique, de l'acide polycarboxylique et un tensio-actif.

La présente invention vise à fournir un procédé de nettoyage des dépôts susceptibles d'intervenir dans ces conditions. Elle propose dans ce but un procédé de nettoyage chimique de pièces en matériau métallique portant un dépôt comprenant des composés à teneur élevée en silice et d'oxydes métalliques, notamment de magnétite, suivant la revendication 1.

Après lessivage des tubes pour les débarrasser de la magnétite et des composés siliceux, on effectuera en général une opération de repassivation qui peut être effectuée par oxydation superficielle avec séchage et déshydroxylation. On peut notamment utiliser un séchage à une température vers 300°C pendant 24 à 48 heures, en atmosphère oxydante sèche.

Des caractéristiques secondaires de l'invention sont données dans les sous-revendications.

Avant de décrire davantage des modes possibles d'exécution de l'invention, il peut être utile de résumer le mode de formation le plus probable de composés siliceux dans le dépôt.

La silice à l'état dissous dans une phase aqueuse, sous la forme Si(OH)₄, se fixe sur le métal avec intervention des ions OH présents à la surface du métal M, qui ont un effet catalytique. On peut schématiser les réactions sous la forme :

Finalement, il se forme un dépôt comportant des liaisons du type :

Dans le réseau du dépôt ainsi constitué peuvent s'insérer des espèces supplémentaires, telles que AlO$\frac{\text{-}}{\text{4}}$, qui donnent un caractère ionique négatif au dépôt de surface. Ce caractère négatif peut se compenser de façon automatique par l'absorption de cations présents dans la phase aqueuse, tels que Ca²⁺, NH⁴, K⁺, ou de cations provenant de la corrosion de la pièce métallique elle-même.

Une caractéristique qui rend les dépôts particulièrement difficiles à arracher est que la liaison Si-O est l'une des liaisons du silicium les plus fortes qui soient, puisqu'elle vient immédiatement après Si-F dans l'ordre des énergies décroissantes.

Le procédé de nettoyage d'un tube commence par l'élimination de la magnétite, par l'un quelconque des procédés connus.

La seconde étape consiste en l'élimination des dépôts restants, contenant surtout des composés siliceux, par traitement avec des composés chimiques favorisant la délocalisation des électrons des liaisons Si-O-métal et leur affaiblissement.

Dans la pratique on peut agir :
- soit par insertion d'éléments provoquant un accroissement du nombre de coordination de la silice, typiquement à l'aide de composés électrophiles,
- soit par condensation de groupements-OH sur la silice.

Il est avantageux d'utiliser un milieu favorisant la complexation de la silice et évitant que Si(OH)₄ ne revienne vers l'état SiO₂ et ne se refixe sur le métal.

On détaillera maintenant ces deux modes de mise en solution.

### Mise en solution aqueuse par insertion et accroissement du nombre de coordination de la silice

On sait déjà qu'on peut obtenir des composés solubles au sein du réseau siliceux de la couche à détruire en y insérant :
- OH⁻ en milieu alcalin, pour former Si(OH)₄,
- F⁻ en milieu acide, pour former notamment SiF₆²⁻.

En principe, on pourrait utiliser divers acides et bases fortes. Mais la concentration requise soulève un problème de corrosion de la plupart des supports métalliques à nettoyer. C'est notamment le cas des tubes en "Inconel". En revanche sont utilisables les systèmes insaturés ayant des propriétés électrophiles, parmi lesquels on peut citer :
**1°/** les systèmes insaturés conjugués tels que :
   - les groupements phényle substitués, par exemple mono-, di-, triphényl,
   - certains groupements à plusieurs noyaux benzéniques.

   Plus généralement les systèmes insaturés conjugués contiennent des groupements appartenant : aux composés organiques ayant au moins une fonction alcool; ou aux amines, ou leurs sels solubles.
**2°/** Les composés insaturés N-oxyde, tels que :
   2 hydroxypyridine - 1 oxyde.

De façon générale, on peut utiliser les composés insaturés N-oxyde ou systémes insaturés conjugués comportant des groupements électrophiles tels que :

CO₂H-

C = N.

Ces composés seront utilisés en phase aqueuse, avec une teneur en composés d'insertion et une température de traitement choisies en fonction des composés. De façon générale, on a intérêt à travailler à la température la plus élevée compatible avec la stabilité physique ou chimique des composés.

Il est avantageux d'ajouter à la phase aqueuse un produit complexant et on peut notamment utiliser dans ce but des hétéropolyacides et leurs sels, en particulier des molybdates alcalins. On peut citer l'heptamolybdate d'ammonium qui, en milieu acide de pH compris entre 1 et 5, réagit avec Si(OH)₄ : ${\text{7 Si(OH)}}_{\text{4}} {\text{+12 H}}_{\text{6}} {\text{Mo}}_{\text{7}} {\text{0}}_{\text{24}} {\text{,4 H}}_{\text{2}} {\text{O + 174 H}}_{\text{2}} {\text{O → 7H}}_{\text{8}} {\text{Si(Mo}}_{\text{2}} {\text{O}}_{\text{7}} {\text{)}}_{\text{8}} {\text{, 28 H}}_{\text{2}} \text{O}$

La silice est ainsi maintenue à l'état de coordination +6 et sa repolymérisation est évitée.

Pour maintenir un pH entre 1 et 5, on peut ajouter de l'acide borique. Des ions F⁻ peuvent être ajoutés pour favoriser la dissolutionh de la silice.

### Mise en solution aqueuse par condensation des groupements OH sur la silice

Cette approche, qui revient à une estérification, utilise le fait que les composés de silicium ayant des fonctions silanol Si-OH plus acides que les alcools-R-OH (R étant un radical carboné, habituellement alkyl) donnent des liaisons hydrogène fortes qui provoquent des condensations au sein de la couche, en milieu acide ou basique, c'est-à-dire en présence d'ions H⁺ ou OH⁻. C'est notamment le cas de beaucoup de composés organo-siliciques.

Une réaction représentative est du genre : où R et R2 désignent des radicaux carbonés, généralement alkyl comme R.

On constate que la silice passe notamment à l'état de polysiloxane. Les composés finalement obtenus sont fluides, même à basse température, dans la mesure où les éléments de dépôt n'ont pas un nombre excessif d'atomes de carbone et ne conduisent pas à des chaînes trop longues.

De nombreux composés organiques permettent d'obtenir de telles réactions de condensation.

Un certain nombre d'entre eux seront maintenant énumérés à titre d'exemples.
**1°/** Beaucoup de composés organiques ayant une ou plusieurs fonctions alcool, éventuellement couplées avec des insaturations, sont utilisables. On peut notamment citer les alcools méthylique, éthylique et butylique. Ces alcools peuvent être utilisés dans une très large plage de concentration, comprise entre 5 et 95 %. Toutefois on utilisera généralement une concentration comprise entre 5 et 30%.
   Le cis 2 butène 1-4 diol à 20 % favorise une désagrégation du réseau siliceux du gel.
**2°/** De nombreuses amines peuvent également être utilisées, ainsi que leurs sels solubles. On peut notamment citer des amines aromatiques et les sels solubles des amines tertiaires, en particulier les sels d'ammonium.
   Plus généralement, on recherchera des amines donnant naissance à des groupements de la forme :
où --- désigne une liaison H

Une fois la couche à base de silice détruite, il est en général nécessaire de repassiver le métal de base. Cela peut être fait de façon classique par oxydation avec séchage et déshydroxylation. Le séchage-oxydation peut être réalisé à 290-300°C pendant 24 à 48 heures avec balayage d'un gaz oxydant sec, par exemple constitué d'air sec ou d'air enrichi en oxygène.

On donnera maintenant quelques exemples de mise en oeuvre de l'invention sur des éprouvettes.

Les éprouvettes traitées étaient constituées par un tronçon en "Inconel" portant diverses couches ; en particulier, la plupart portant une couche d'environ 100 µm de magnétite et, dans certaines zones, un revêtement siliceux surmonté d'une couche de magnétite.

### Exemple 1 : Condensation par les phénols (mono, di, tri)

De façon générale, ces composés sont utilisables sous forme de solution aqueuse ammoniacale avec ou sans fluorure d'ammonium ayant un rôle d'insertion.

On a notamment utilisé des solutions à 1 mole par litre d'ammoniaque, 20 à 300 g/l de phénol de 0 à 100 g/l de fluorure d'ammonium NH₄F, pour des essais sur des éprouvettes en Inconel préalablement recouvertes de gel d'aluminosilicate et sur des échantillons provenant de générateur de vapeur de centrale nucléaire française comportant des dépôts de magnétite et d'alumino-silicate.

Les températures utilisées ont varié de 80 à 150°C de manière à obtenir la meilleure dissolution sans corroder le métal de base. Par exemple, un essai a consisté à placer la solution et l'éprouvette, déjà débarrassée de la magnétite, dans un réacteur contenant un agitateur magnétique. Le réacteur a été chauffé à 100°C et les vapeurs dégagées ont été condensées dans une colonne et retournées au réacteur. Au bout de six heures, l'éprouvette a été rincée dans une solution 1 M de NH₃ à chaud, pendant 15 à 20 minutes, puis rincée dans l'éthanol avec agitation ultrasonique et enfin séchée à l'air comprimé.

D'autres essais ont été réalisés en réacteur de verre pour les températures inférieures à 100°C et en autoclave pour les essais à température supérieure à 100°C. Les durées d'essai ont varié entre 2 h et 6 h. Le phénol, le pyrocathécol et le pyrogallol ont donné de bons résultats. Le pyrocathécol était utilisé à une teneur de 300 g à 25 g/l, entre la température d'ébullition et 150°C, avec et sans fluorure d'ammonium, pendant une durée de 4 h à 5 h.

L'observation en microscopie électronique à balayage a montré que la couche siliceuse avait été éliminée.

Des résultats similaires ont été obtenus avec d'autres composés similaires, par exemple le 1,2,3 triphenol.

### Exemple 2 : Condensation par l'éthanol avec complexation par le molybdate

On a préparé une solution à 20 % d'éthanol, 10 g par litre d'acide borique et 100 g par litre de molybdate d'ammonium dans l'eau distillée. La solution a encore été placée dans un réacteur et maintenue à 80°C pendant sept heures. L'éprouvette a ensuite été rincée dans l'éthanol avec application d'ultrasons, puis séchée à l'air comprimé. L'observation en microscopie électronique a encore révélé que la couche de silice avait été détruite.

On décrira maintenant un mode possible de mise en oeuvre de l'invention pour le nettoyage chimique de la face externe des tubes d'un générateur de vapeur pour réacteur à eau sous pression.

La première phase du procédé est destinée à éliminer la magnétite présente sur les tubes et les plaques entretoises.

Le circuit secondaire du générateur de vapeur est rempli d'eau dont la température est augmentée, par exemple par circulation d'eau à haute température dans le circuit primaire. Les réactifs (EDTA) sont injectés dans l'eau de remplissage portée au pH habituel pour le lessivage de la magnétite. L'eau chargée de réactifs est mise en circulation, à un débit qui sera souvent d'environ de 150 m³ par heure pour un générateur de vapeur type de centrale nucléaire, pour entraîner la magnétite des plaques entretoises. Il est avantageux d'injecter également un débit d'azote destiné à activer l'effet de la solution dans les interstices entre les tubes et les plaques entretoises.

La seconde étape, d'élimination des composés siliceux, peut faire immédiatement suite à la première dans la mesure où les produits utilisés pour l'insertion ou la condensation, choisis parmi ceux mentionnés ci-dessus, sont compatibles avec les produits utilisés au cours de la première phase. En cas d'incompatibilité, le circuit secondaire du générateur de vapeur est vidangé, puis rempli de nouveau et réchauffé. Les composants d'insertion ou de condensation, destinés à éliminer le dépôt siliceux par solubilisation, sont injectés. La solution est mise en circulation avec injection d'azote pour favoriser la solubilisation dans les interstices. Après destruction de la couche et passage des silicates en solution, le générateur est vidangé.

La passivation peut être effectuée par remplissage d'eau, mise en température et injection de bulles d'oxygène pour amener le potentiel d'oxydation mesuré à l'électrode au calomel saturé, au-dessus de 350 mV. Enfin, le générateur de vapeur peut être vidangé et séché avant stockage.

## Revendications

1. Procédé de nettoyage chimique de pièces en matériau métallique portant un dépôt d'oxyde de fer sur une couche de composés à teneur élevée en silice, suivant lequel on élimine les oxydes métalliques en surface par une complexation, pouvant être précédée d'une réduction, puis on effectue une mise en solution des composés siliceux par une réaction en milieu aqueux d'acroissement du nombre de coordination de la silice avec des composés électrophiles appartenant au groupe comprenant les systèmes insaturés conjugés et les composés insaturés N-oxyde ou par une réaction en milieu aqueux de condensation avec des alcools ou amines, destinée à affaiblir les liaisons, dans un milieu assurant la complexation de Si(OH)₄.

2. Procédé selon la revendication 1, caractérisé en ce que les systèmes insaturés comprennent des groupements phényl substitués.

3. Procédé selon la revendication 1, caractérisé en ce que les composés insaturés comprennent plusieurs anneaux benzéniques.

4. Procédé selon la revendication 1, 2 ou 3, caractérisé en ce que de plus, on maintient en solution les composés siliceux en ajoutant au milieu des composés de complexation de Si(OH)₄.

5. Procédé selon la revendication 4, caractérisé en ce que les dits composés sont choisis parmi les molybdates.

6. Procédé selon la revendication 5, caractérisé en ce que les dits composés sont des molybdates d'ammonium.

7. Procédé selon la revendication 1, caractérisé en ce que les systèmes insaturés conjugués contiennent des groupements appartenant aux composés organiques ayant au moins une fonction alcool, ou aux amines, ou leurs sels solubles.

8. Procédé selon la revendication 1, caractérisé en ce qu'on utilise une amine aromatique ou un sel d'une amine tertiaire.

9. Procédé suivant la revendication 2, caractérisé en ce que les groupements phényle substitués appartiennent aux monophenyl, diphenyl et triphenyl.

10. Procédé suivant la revendication 1, caractérisé en ce que la condensation est effectuée par le phénol, le pyrocatéchol ou le pyrogallol.

11. Procédé suivant l'une quelconque des revendications précédentes, caractérisé par une étape finale de repassivation par oxydation et déshydroxylation.

## Patentansprüche

1. Verfahren zur chemischen Reinigung metallischer Werkstücke, die eine Eisenoxidabscheidung über einer Schicht von Verbindungen mit hohem Gehalt an Siliziumdioxid tragen, gemäß dem man die Metalloxide an der Oberfläche durch eine Komplexbildung beseitigt, der eine Reduktion vorausgehen kann, dann eine Auflösung der siliziumdioxidhaltigen Verbindungen durch eine Reaktion in wässerigem Medium zur Steigerung der Koordinationszahl des Siliziumdioxids mit elektrophilen, zu der Gruppe gehörenden Verbindungen, die die ungesättigten konjugierten Systeme und die ungesättigten N-oxidverbindungen umfaßt, oder durch eine Kondensationsreaktion in wässerigem Medium mit Alkoholen oder Aminen zwecks Schwächung der Bindungen in einem Medium vornimmt, das die Komplexbildung von Si(OH)₄ sichert.

2. Verfahren nach dem Anspruch 1, dadurch gekennzeichnet, daß die ungesättigten Systeme phenyl-substituierte Gruppen aufweisen.

3. Verfahren nach dem Anspruch 1, dadurch gekennzeichnet, daß die ungesättigten Verbindungen mehrere Benzolringe aufweisen.

4. Verfahren nach dem Anspruch 1, 2 oder 3, dadurch gekennzeichnet, daß man außerdem die siliziumdioxidhaltigen Verbindungen in Lösung hält, indem man dem Medium Verbindungen zur Komplexbildung von Si(OH)₄ zusetzt.

5. Verfahren nach dem Anspruch 4, dadurch gekennzeichnet, daß diese Verbindungen unter den Molybdaten gewählt werden.

6. Verfahren nach dem Anspruch 5, dadurch gekennzeichnet, daß diese Verbindungen Ammoniummolybdate sind.

7. Verfahren nach dem Anspruch 1, dadurch gekennzeichnet, daß die ungesättigten konjugierten Systeme Gruppen enthalten, die zu den organischen Verbindungen mit wenigstens einer Alkoholgruppe oder zu den Aminen oder ihren löslichen Salzen gehören.

8. Verfahren nach dem Anspruch 1, dadurch gekennzeichnet, daß man ein aromatisches Amin oder ein Salz eines tertiären Amins verwendet.

9. Verfahren nach dem Anspruch 2, dadurch gekennzeichnet, daß die phenyl-substituierten Gruppen zu den Monophenyl-, Diphenyl- und Triphenylgruppen gehören.

10. Verfahren nach dem Anspruch 1, dadurch gekennzeichnet, daß die Kondensation durch das Phenol, das Pyrocatechol oder das Pyrogallol vorgenommen wird.

11. Verfahren nach irgendeinem der vorstehenden Ansprüche, gekennzeichnet durch einen Endschritt einer Repassivierung durch Oxidation und Deshydroxylation.

## Claims

1. Process for chemical cleaning of metal components carrying an iron oxide deposit upon a layer of compounds having a high silica content, including: eliminating the superficial metal oxides by complexation, possibly after reduction, then solubilizing the silica compounds by a reaction in aqueous medium for increasing the coordination number of silica with electrophilic compounds belonging to the group comprising the conjugated unsaturated systems and the unsaturated N-oxide compounds or by a reaction in aqueous medium for condensation with alcohols or amines, for weakening the bonds, in a medium which causes complexation of Si(OH)₄.

2. Process according to claim 1, characterized in that the unsaturated systems comprise substituted phenyl groups.

3. Process according to claim 1, characterized in that the unsaturated compounds comprise a plurality of benzene rings.

4. Process according to claim 1, 2 or 3, characterized in that the silica compounds are further maintained in solution by adding compounds complexing Si(OH)₄ to the medium.

5. Process according to claim 4, characterized in that said compounds are selected among molybdates.

6. Process according to claim 5, characterized in that said compounds are ammonium molybdates.

7. Process according to claim 1, characterized in that the unsaturated conjugated systems contain groups belonging to organic compounds having at least one alcohol function, to amines or to soluble salts thereof.

8. Process according to claim 1, characterized in that an aromatic amine or a salt of a tertiary amine is used.

9. Process according to claim 2, characterized in that the substituted phenyl groups belong to monophenyl, diphenyl and triphenyl.

10. Process according to claim 1, characterized in that condensation is carried out by phenol, pyrocatechol or pyrogallol.

11. Process according to any one of the preceding claims, characterized by a final step of passivation by oxidation and dehydroxylation.
